# FASCICULE DE BREVET EUROPEEN

(11) **EP 0 186 528 B1**
(45) Date de publication et mention de la délivrance du brevet: **22.03.1989**
(21) Numéro de dépôt: 85402075.7
(22) Date de dépôt: 25.10.1985
(51) Int. Cl.: H01F 10/24, C30B 29/28, C30B 19/02

(54) **Matériau magnétique du type grenat, film magnétique à forte rotation Faraday comportant un tel matériau et son procédé de fabrication**
Magnetisches Granatmaterial, magnetische Schicht mit starker Faraday-Rotation, welche solches Material enthält und Verfahren zu seiner Herstellung
Magnetic garnet material, magnetic film with a strong Faraday rotation comprising such a material and manufacturing method therefor

(30) Priorité: 02.11.1984 FR 8416763
(43) Date de publication de la demande: 02.07.1986
(73) Titulaire: COMMISSARIAT A L'ENERGIE ATOMIQUE, 75015 Paris Cédex 15 (FR)
(72) Inventeur: Armand, Marie Françoise, F-38100 Grenoble (FR); Daval, Jacques, F-38240 Meylan (FR); Ferrand, Bernard, F-38340 Voreppe (DE); Moriceau, Hubert, F-38170 Seyssins (FR)
(74) Mandataire: Mongrédien, André

(56) Documents cités:
- DE-A- 2 418 711
- FR-A- 2 246 937

## Description

La présente invention a pour objet un matériau magnétique du type grenat, un film magnétique à forte rotation Faraday comportant un tel matériau et son procédé de fabrication.

De façon plus précise, elle concerne la réalisation de films magnétiques monocristallins susceptibles d'être utilisés dans des dispositifs magnéto-optiques tels que des dispositifs d'affichage et de télécopie, utilisant l'effet Faraday.

Le principe de tels dispositifs est d'obtenir un contraste lumineux en utilisant l'effet Faraday induit sur une lumière monochromatique à la traversée d'un matériau magnétique. Dans ces dispositifs, on utilise un substrat transparent monocristallin sur lequel est déposée une couche mince monocristalline de grenat ferrimagnétique dans laquelle l'aimantation est normale au plan, cette couche est subdivisée par gravure en cellules élémentaires magnétiques dont l'aimantation peut être orientée dans un sens ou dans l'autre. Ces cellules peuvent ainsi être visualisées en lumière polarisée grâce à l'effet Faraday: les cellules orientées dans un sens apparaîtront ainsi en clair, tandis que les cellules orientées dans l'autre sens apparaîtront en sombre. Pour utiliser de tels dispositifs pour l'affichage, il est donc nécessaire de pouvoir inverser le sens de l'aimantation dans chacune des cellules élémentaires par des moyens appropriés.

Jusqu'à présent, deux techniques ont été proposées pour obtenir ce résultat.

Selon une première technique, on inverse le sens de l'aimantation par effet thermomagnétique en utilisant une impulsion de chauffage localisée sur la cellule concernée, comme cela est décrit par:
- B. Nill, K.P. Schmidt "Fast switchable magneto-optic memory display contents" Philips J. Res. 33 211 (1978);
- P. Hansen, B. Hill, W. Tolksdorf "Optical switching with bismuth substituted iron garnets" Philips Tech. Rev. A 1, 33, 1984 et dans le brevet européen 0023063 déposé le 9 juillet 1980 par Philips.

Selon une seconde technique, on obtient ce résultat par effet magnétique en activant sélectivement, en présence d'un champ de polarisation, des conducteurs minces déposés sur la couche magnétique en deux réseaux indépendants et perpendiculaires, entourant les cellules élémentaires magnétiques.

L'emploi de cette technique est en particulier décrit dans les documents suivants:
- G.R. Pulliam, W.E. Ross, B. Nac Neal, R.F. Bailey "Large stable magnetic domains" J.A.P. 53 2754 (1982)
- L. Waller "Compact displays do it with magnetics" Electronics (March 24) 51 (1983)
- M.F. Shone, V.R.K. Murthy, R.F. Belt "Growth and magnetic properties of bismuth films for magneto optic devices" IEEE (Trans on Mag) MAG 18 n_{°} 6, p. 1307-1309 (1982).

Dans chacune de ces techniques, le matériau magnétique utilisé pour la réalisation du film doit présenter des caractéristiques très précises, mais celles-ci sont différentes selon que l'on utilise l'effet thermomagnétique ou l'effet magnétique.

En effet, dans le cas de l'effet thermomagnétique, on obtient l'inversion du sens de l'aimantation par l'application d'un champ de polarisation associé à une impulsion de chauffage localisée sur certaines cellules. De ce fait, le matériau doit avoir une température de compensation proche de la température ambiante pour que l'action du champ extérieur appliqué soit nulle sur les cellules non chauffées, ce qui se produit lorsque l'on est au voisinage de la température de compensation où la résultante des aimantations des sous-réseaux de la structure grenat s'annule et rend nulle l'action d'un champ extérieur. En revanche, les cellules magnétiques qui auront été portées à une température supérieure, vont voir leur aimantation s'aligner dans le sens du champ appliqué simultanément et on obtiendra ainsi l'inversion du sens de l'aimantation.

Des grenats magnétiques susceptibles de répondre à ces caractéristiques répondent à la composition (GdBi)₃ (FeGaAI)₅ 0₁₂.

Lorsque l'on utilise la seconde technique pour obtenir l'inversion du sens de l'aimantation des cellules de la couche magnétique, la commutation de celles-ci est faite à l'aide de courants circulant dans des conducteurs croisés en présence d'un champ de polarisation. Dans ce cas, le matériau magnétique utilisé doit présenter des caractéristiques très différentes de celles des matériaux utilisant l'effet thermomagnétique. En effet, ce matériau ne doit pas avoir une température de compensation proche de la température ambiante, mais il doit avoir une aimantation faible et une anisotropie peu élevée.

Des matériaux présentant ces caractéristiques peuvent répondre à la formule (Bi Tm)₃ (Fe Ga)₅ 0₁₂.

L'emploi de la seconde technique se révèle particulièrement avantageux car il permet d'obtenir beaucoup plus rapidement l'inversion du sens de l'aimantation des cellules magnétiques, ce qui constitue un avantage important, dans les dispositifs d'affichage notamment.

La présente invention a précisément pour objet des matériaux magnétiques à forte rotation Faraday, donc à forte proportion de bismuth, susceptibles d'être utilisés dans des dispositifs utilisant cette seconde technique pour la commutation des cellules magnétiques.

Le matériau magnétique, selon l'invention, se caractérise en ce qu'il répond à la formule: dans laquelle M représente soit un ou plusieurs éléments des terres rares choisis parmi le lutétium, le thulium et l'ytterbium, soit l'yttrium, et xi, x₂, y₁ et y₂ sont tels que: à condition que yᵢ et y₂ ne soient pas tous deux égaux à 0 et que yᵢ + y₂ soit au plus égal à 1.

Le matériau magnétique de l'invention est ainsi un grenat du type Gd₂ Bii Fe₅ Oi₂ dans lequel une partie du gadolinium a été substituée, d'une part, par au moins un élément des terres rares appartenant au groupe du lutétium, du thulium, de l'ytterbium ou par l'yttrium, et, d'autre part, par du praséodyme, et dans lequel une partie du fer a été remplacée par un élément non magnétique tel que le gallium et/ou l'aluminium.

Dans ce matériau magnétique, la présence en forte proportion de bismuth permet d'obtenir une augmentation importante de la rotation Faraday, comme dans le cas des matériaux magnétiques de l'art antérieur, en particulier du matériau (Gd Bi)3 (Fe Ga AI)₅ 0₁₂ utilisable pour une commutation par la première technique.

La présence de praséodyme et d'un second élément des terres rares permet de modifier ce matériau pour le rendre utilisable pour une commutation par la seconde technique.

En effet, la présence soit d'au moins un élément des terres rares appartenant au groupe du lutétium, du thulium, de l'ytterbium, soit d'yttrium permet de diminuer la température de compensation en-dessous de la température ambiante; la présence de gallium et/ou d'aluminium permet d'ajuster l'aimantation; et la présence de praséodyme permet d'ajuster le champ d'anisotropie magnétique uniaxiale du matériau à n'importe quelle valeur comprise entre 0 et 2·10⁵·A·m⁻¹, tout en conservant les propriétés magnéto-optiques optimisées du matériau dues en particulier à la présence de bismuth, de gallium et/ou d'aluminium, et d'une ou plusieurs terres rares choisies parmi Lu, Tm, Yb ou d'Y.

Généralement, on utilise un seul élément des terres rares, par exemple le thulium, pour diminuer la température de compensation. Lorsque l'on utilise soit plusieurs éléments de terres rares, choisis parmi Lu, Tm, Yb soit l'Y, leurs teneurs respectives (en atomes) dans le matériau sont telles que la somme de ces teneurs correspond à xᵢ.

De même, on utilise généralement un seul élément pour ajuster l'aimantation. Celui-ci peut être en particulier le gallium, y₂ étant égal à 0 dans la formule donnée ci-dessus.

Des matériaux magnétiques de ce type peuvent être obtenus par épitaxie sur un substrat. Ceci permet d'obtenir des films magnétiques à forte rotation Faraday constitués par une couche mince monocristalline d'un matériau magnétique répondant à la formule donnée ci-dessus et par son substrat monocristallin non magnétique.

Pour obtenir par épitaxie une couche monocristalline de ce matériau magnétique, il est nécessaire que le substrat utilisé pour l'épitaxie ait pratiquement la même constante de réseau cristallin que le matériau magnétique à déposer.

Dans ce but, on peut utiliser un substrat à grande maille cristalline répondant à la composition: Gdg-ₓ Caₓ Ga₅-x-2y Mgy Zrx+y 0₁₂ dans laquelle x et y sont tels que:

En choisissant de façon appropriée les valeurs de x et y, on peut ainsi disposer de substrats ayant une constante de réseau cristallin qui peut varier dans la gamme de 1,247 à 1,250 nm.

Pour le dépôt par épitaxie en phase liquide de la couche, on utilise la technique classique qui consiste à préparer un bain d'épitaxie à partir des oxydes des différents constituants de la couche à déposer, soit un bain contenant de l'oxyde de gadolinium, de l'oxyde de praséodyme, au moins un oxyde d'un métal M, de l'oxyde de bismuth, de l'oxyde de fer, de l'oxyde de gallium et/ou de l'oxyde d'aluminium et on utilise un solvant pour la dissolution de ces différents oxydes. Ce solvant peut être en particulier un mélange d'oxyde de plomb et d'oxyde de bore.

Dans le bain, les quantités des différents oxydes sont telles qu'elles correspondent à la composition de la couche que l'on veut déposer. On introduit ensuite un substrat dans le bain en l'entraînant en rotation et on règle la température de dépôt Td en fonction de la température de saturation Ts du bain, afin d'obtenir la croissance d'une couche monocristalline de composition voulue. La température de dépôt est généralement de 10 à 30_{°}C inférieure à la température de saturation.

Pour déposer, selon l'invention une couche épitaxiée du matériau répondant à la formule: la composition du bain d'épitaxie doit être contrôlée étroitement et les rapports molaires Fe₂ Ö₃/Bi₂ O₃, PbO/BiO₃ et PbO/B₂0₃ doivent répondre aux conditions suivantes: et

Ceci permet d'obtenir en particulier les caractéristiques magnéto-optiques voulues.

D'autres caractéristiques et avantages de l'invention apparaîtront mieux à la lecture de la description qui suit d'exemples de réalisation de l'invention, donnés bien entendu à titre illustratif et non limitatif, en référence au dessin annexé qui est un diagramme représentant l'évolution de l'anisotropie de la couche en fonction de la teneur en praséodyme du bain d'épitaxie.

On prépare un bain d'épitaxie en mélangeant dans un creuset en platine les quantités suivantes d'oxydes:
1674 g de PbO
1590 g de BiO₃
82 g de B₂0₃
218 g de Fe₂0₃
29 g de Ga₂O₃
5,2 g de Tm₂0₃
16,3 g de Gd₂O₃ et
3,5 g de Pr₆O₁₁.

On introduit ensuite le creuset dans un four à 1000_{°}C pendant plusieurs heures pour fondre le mélange, puis on le soumet à une agitation en utilisant un agitateur en platine et on ramène la température du mélange à 950_{°}C. On poursuit l'agitation mécanique pendant 4 h et après avoir retiré l'agitateur, on fait descendre la température du bain le plus rapidement possible à 800°C.

On introduit alors dans le bain un substrat poli, de composition (Gd Ca)3 (Ga Mg Zr)s O₁₂ orienté (111) ayant un diamètre de 5,08 cm et une épaisseur de 500 µm, en le plongeant horizontalement dans le bain et en le soumettant à un mouvement de rotation de 80 tours/minute. Au bout de 20 min, on extrait l'ensemble substrat-couche magnétique du bain sans rotation, puis on le soumet à un mouvement de rotation accéléré jusqu'à 900 tours/min pour éjecter par centrifugation le reste de solvant, et on le sort enfin du four.

Dans ces conditions, on obtient une couche épitaxiée monocristalline uniforme d'une épaisseur de 6 µm sur chaque face du substrat. La couche épitaxiée répond à la composition Bi₁Gd_{1,4}Tm_{0,4}Pr_{0,2}Fe_{4,5} Ga_{0,5}O₁₂ et ses caractéristiques magnétiques sont données dans le tableau annexé. Elle présente par ailleurs une rotation Faraday θ_{f} de 1.750.000°/m mesurée à une longueur d'onde de 632,8nm et une absorption a de 100.000/m à cette même longueur d'onde.

Dans ce tableau, on a indiqué à titre comparatif les propriétés optiques et magnétiques d'un film de l'art antérieur dans lequel la couche épitaxiée répond à la formule Bio,s Tm₂,₄ Fe_{3,8} Gaₗ,₂ O₁₂ et le substrat à la formule Gd₃ Gas 0₁₂.

Au vu des résultats donnés dans ce tableau, on constate que le film de l'invention présente de meilleures propriétés magnéto optiques que le film de l'art antérieur, notamment une rotation Faraday spécifique beaucoup plus importante et un plus grand facteur de mérite M₂ = 2 et / a. Par ailleurs, ses caractéristiques d'induction magnétique à saturation et de champ d'anisotropie uniaxiale le rendent applicable dans des dispositifs utilisant la seconde technique pour obtenir une inversion du sens de l'aimantation.

On prépare de la même façon d'autres films magnétiques en modifiant uniquement les teneurs en oxyde de praséodyme, en oxyde de thulium et en oxyde de gadolinium des bains pour vérifier l'influence de la teneur en praséodyme sur les propriétés du film obtenu.

On détermine également les caractéristiques des films obtenus dans ces conditions. Les résultats obtenus sont donnés sur la figure annexée qui est un diagramme représentant la variation de la constante d'anisotropie du film Ku en fonction du rapport molaire: du bain d'épitaxie. Ce rapport est noté sur la figure.

Pour établir ce diagramme, la constante d'anisotropie Ku a été déterminée à partir de la formule suivante: dans laquelle Hₖ représente le champ d'anisotropie uniaxiale et Mₛ l'induction magnétique à saturation, afin de tenir compte de la valeur de l'induction magnétique à saturation qui peut varier d'un film à l'autre.

Au vu de cette figure, on constate que la constante d'anisotropie du film diminue fortement lorsque l'on augmente la teneur en praséodyme du bain et par conséquent la teneur en praséodyme du film.

On précise que malgré leurs teneurs différentes en praséodyme, thulium et gadolinium, les films obtenus ont tous une rotation Faraday mesurée à 6328 A (632,8 nm) d'environ 17500°/cm.

## Revendications

1. Matériau magnétique, caractérisé en ce qu'il répond à la formule: dans laquelle M représente soit un ou plusieurs éléments des terres rares choisis parmi le lutétium, le thulium et l'ytterbium, soit l'yttrium et xi, x₂, yi et y₂ sont tels que: à condition que yi et y₂ ne soient pas tous deux égaux à 0 et que yi + y₂ soit au plus égal à 1.

2. Matériau magnétique selon la revendication 1, caractérisé en ce que M représente le thulium.

3. Matériau magnétique selon l'une quelconque des revendications 1 et 2, caractérisé en ce que y₂ est égal à 0.

4. Matériau magnétique selon la revendication 1, caractérisé en ce qu'il répond à la formule: Bi₁Gd_{1,4} Tmo,₄ Pro,₂ Fe₄,₅ Gao,5 O₁₂

5. Film magnétique à forte rotation Faraday constitué par un substrat revêtu d'une couche épitaxiée d'un matériau magnétique, caractérisé en ce que le matériau magnétique est un matériau selon l'une quelconque des revendications 1 à 4.

6. Film selon la revendication 5, caractérisé en ce que le substrat répond à la composition:
Gd₃₋ₓ Cax Gas-ₓ-₂y Mgy Zrₓ+y O₁₂
dans laquelle x et y sont tels que:
0 < x ≤ 0,7
0<y ≤ 0,7
x + y ≤ 0,8

7. Procédé de fabrication d'un film magnétique selon l'une quelconque des revendications 5 et 6 par dépôt sur un substrat par épitaxie en phase liquide d'un film de grenat de formule: dans laquelle M représente soit un ou plusieurs éléments des terres rares choisis parmi le lütétium, le thulium et l'ytterbium, soit l'yttrium, et dans lequel on utilise un bain d'épitaxie comprenant de
1_{°}) l'oxyde de gadolinium,
2_{°}) de l'oxyde de praséodyme,
3_{°}) au moins un oxyde d'un métal M,
4_{°}) de l'oxyde de bismuth,
5_{°}) de l'oxyde de fer,
6_{°}) de l'oxyde de gallium et/ou de l'oxyde d'aluminium, et
7_{°}) un solvant comprenant de l'oxyde de plomb et de l'oxyde de bore,
caractérisé en ce que la composition dudit bain est telle que les rapports molaires Fe₂O₃/Bi₂O₃, PbO/Bi₂0₃ et PbO/B₂0₃ répondent aux conditions suivantes: et

## Patentansprüche

1. Magnetisches Material, dadurch gekennzeichnet, daß es der Formel entspricht: worin M entweder ein oder mehrere Elemente der Seltenen Erden, ausgewählt aus Lutetium, Thulium und Ytterbium oder Yttrium darstellt und xi, x₂, yi und y₂ den Bedingungen genügen: mit der Maßgabe, daß y₁ und y₂ nicht beide gleich 0 sind und y₁ + y₂ höchstens gleich 1 ist.

2. Magnetisches Material nach Anspruch 1, dadurch gekennzeichnet, daß M Thulium darstellt.

3. Magnetisches Material nach einem der Ansprüche 1 und 2, dadurch gekennzeichnet, daß y₂ gleich 0 ist.

4. Magnetisches Material nach Anspruch 1, dadurch gekennzeichnet, daß es der Formel entspricht: Bi₁Gd_{1,4}Tm_{0,4}Pro_{0,2}Fe_{4,5}Ga_{0.5}O₁₂

5. Magnetischer Film mit starker Faraday-Rotation, bestehend aus einem Substrat, das von einer epitaxialen Schicht aus einem magnetischen Material bedeckt ist, dadurch gekennzeichnet, daß es sich bei dem magnetischen Material um ein Material nach einem der Ansprüche 1 bis 4 handelt.

6. Film nach Anspruch 5, dadurch gekennzeichnet, daß das Substrat der Formel entspricht: Gd₃-ₓCaₓGa₅-ₓ-₂yMgyZrₓ₊yOi2 worin x und y den folgenden Bedingungen genügen:
0 < x ≤ 0,7
0 < y ≤ 0,7
x + y ≤ 0,8

7. Verfahren zur Herstellung eines magnetischen Films nach einem der Ansprüche 5 und 6 durch epitaxiale Ablagerung eines Granat-Films der nachstehend angegebenen Formel in flüssiger Phase auf einem Substrat: worin M entweder ein oder mehrere Elemente der Seltenen Erden, ausgewählt aus Lutetium, Thulium und Ytterbium oder Yttrium darstellt und bei dem man ein epitaxiales Bad verwendet, das enthält
1) Gadoliniumoxid,
2) Praseodymoxid,
3) mindestens ein Oxid eines Metalls M,
4) Wismutoxid,
5) Eisenoxid,
6) Galliumoxid und/oder Aluminiumoxid und
7) ein Lösungsmittel, das Bleioxid und Boroxid enthält,
dadurch gekennzeichnet, daß die Zusammensetzung des Bades so ist, daß die Molverhältnisse Fe₂0₃/Bi₂0₃, PbO/B1₂0₃ und PbO/B₂0s den folgenden Bedingungen genügen: und

## Claims

1. Magnetic material, characterized in that it is in accordance with formula: in which M represents either one or several rare earth elements chosen from among lutetium, thulium and ytterbium, or yttrium and xi, x₂, y₁ and y₂ are such that: provided that yᵢ and y₂ are not both equal to 0 and that y₁ + y₂ are at the most equal to 1.

2. Magnetic material according to claim 1, characterized in that M represents thulium.

3. Magnetic material according to either of the claims 1 and 2, characterized in that y₂ is equal to 0.

4. Magnetic material according to claim 1, characterized in that it is in accordance with formula: Bi₁ Gd_{1.4}Tm_{0.4}Pr_{0.2}Fe_{4.5}Ga_{0.5}O₁₂

5. Magnetic film with a high Faraday rotation constituted by a substrate coated with an epitatic layer of a magnetic material, characterized in that the magnetic material is a material in accordance with one of the claims 1 to 4.

6. Film according to claim 5, characterized in that the substrate has the composition: Gd₃ₓCaₓGa_{5x-2y}Mg_{y}Zr_{x+y}O₁₂ in which x and y are such that:

7. Process for the production of a magnetic film according to one of the claims 5 and 6 by depositing on a substrate by liquid phase epitaxy a garnet film of formula: in which M represents either one or more rare earth elements chosen from among lutetium, thulium and ytterbium, or yttrium and in which use is made of an epitaxy bath incorporating
1) gadolinium oxide,
2) praseodymium oxide,
3) at least one oxide of a metal M,
4) bismuth oxide,
5) iron oxide,
6) gallium oxide and/or aluminium oxide, and
7) a solvent incorporating lead oxide and boron oxide,
characterized in that the composition of said bath is such that the molar ratios Fe₂0₃/Bi₂0₃, PbO/Bi₂0₃ and PbO/B₂0₃ are in accordance with the following conditions: and
